# EUROPÄISCHE PATENTSCHRIFT

(11) **EP 3 077 557 B1**
(45) Veröffentlichungstag und Bekanntmachung des Hinweises auf die Patenterteilung: **25.10.2017**
(21) Anmeldenummer: 14828000.1
(22) Anmeldetag: 25.11.2014
(51) Int. Cl.: C22C 14/00, C22F 1/18, F01D 5/28

(54) **VERFAHREN ZUR HERSTELLUNG VON TIAL-BAUTEILEN**
METHOD FOR PRODUCING TITANIUM-ALUMINUM COMPONENTS
PROCÉDÉ DE FABRICATION DE PIÈCES EN TIAL

(30) Priorität: 06.12.2013 DE 102013020460
(43) Veröffentlichungstag der Anmeldung: 12.10.2016
(73) Patentinhaber: Hanseatische Waren Handelsgesellschaft mbH & Co. Kg, 28195 Bremen (DE)
(72) Erfinder: HEMPEL, Robert, Patrick, 28355 Bremen (DE); VOIGT, Patrick, 12249 Berlin (DE)
(74) Vertreter: Fischer, Volker
(86) Internationale Anmeldenummer: PCT/DE2014/000598
(87) Internationale Veröffentlichungsnummer: WO 2015/081922

(56) Entgegenhaltungen:
- EP-A1- 2 386 663
- DE-A1-102007 051 499
- DE-A1-102011 110 740
- JP-A- 2002 356 729
- US-A- 5 226 985
- US-A- 5 442 847
- CLEMENS H ET AL: "Design of Novel B-Solidifying TiAl Alloys with Adjustable B/B2-Phase Fraction and Excellent Hot-Workability", ADVANCED ENGINEERING MATERIALS, WILEY VCH VERLAG, WEINHEIM, DE, Bd. 10, Nr. 8, 1. August 2008 (2008-08-01) , Seiten 707-713, XP002660480, ISSN: 1438-1656, DOI: 10.1002/ADEM.200800164 [gefunden am 2008-07-24]
- CLEMENS H ET AL: "In and ex situ investigations of the beta-phase in a Nb and Mo containing gamma-TiAl based alloy", INTERMETALLICS, ELSEVIER SCIENCE PUBLISHERS B.V, GB, Bd. 16, Nr. 6, 1. Juni 2008 (2008-06-01), Seiten 827-833, XP022691290, ISSN: 0966-9795, DOI: 10.1016/J.INTERMET.2008.03.008 [gefunden am 2008-05-13]
- HABEL U ET AL: "PROCESSING, MICROSTRUCTURE AND TENSILE PROPERTIES OF .GAMMA.-TIAL PM ALLOY 395MM", GAMMA, TITANIUM, ALUMINIDES, PROCEEDINGS OF A SYMPOSIUM, XX, XX, 1. Januar 2003 (2003-01-01), Seiten 297-304, XP008068139,

## Beschreibung

Die Erfindung betrifft ein Verfahren zur Herstellung eines Bauteils aus einer Titan-Aluminium-Basislegierung, welches als Komponente für Turboladereinheiten von Verbrennungsmotoren einsetzbar ist.

Gattungsgemäße Hochtemperaturleichtbauwerkstoffe, welche bei einer geringen Dichte eine große spezifische Festigkeit aufweisen, finden insbesondere an Vorrichtungen zur Energieumwandlung zum Erreichen geforderter Effizienzsteigerungen verstärkte Anwendung. So werden zum Beispiel Titan-Aluminium-Basislegierungen aufgrund ihrer hohen spezifischen Festigkeit auch bei hohen Temperaturen und ihrer zusätzlichen sehr guten Korrosionsbeständigkeit bei der Herstellung von Komponenten von Gasturbinen, Flugzeugtriebwerken oder Turboladereinheiten moderner Verbrennungsmotoren in Kraftfahrzeugen eingesetzt.

Die stetig ansteigende Anzahl an Kraftfahrzeugen und die Verknappung der Energieressourcen erfordert die Verringerung schädlicher Emissionen, des Lärms sowie des Kraftstoffverbrauches der Kraftfahrzeuge. Die Entwicklung von effizient betreibbaren Abgasturboladern stellt dabei eine mögliche Lösung dar.
Durch den Einsatz von Abgasturboladern können Verbrennungsmotoren bei gleichbleibender Leistung kleiner dimensioniert werden. Bei einem aus einer Turbine und einem Verdichter ausgebildeten Abgasturbolader wird das Turbinenlaufrad mit der Energie des Abgasstroms in Rotation versetzt. Eine Welle überträgt das Drehmoment auf das Verdichterrad, welches die in den Verbrennungsraum einströmende Luft komprimiert und in den Motor einleitet. Infolge des durch den verdichteten Luftstrom erzeugten Sauerstoffüberschusses werden der Kraftstoff im Motor nahezu vollständig verbrannt und schädliche Emissionen verringert. Die Abgase eines Dieselmotors erreichen Temperaturen bis etwa 850 °C, während die Abgase von Ottomotoren sogar Temperaturen von etwa 1.050 °C aufweisen. Die hohen Temperaturen der Abgase führen zu einer großen thermischen Belastung der im Abgasstrom angeordneten Bauteile. Um die Anforderungen an die insbesondere im Abgasstrom rotierend ausgebildeten Bauteile, wie das Turbinenrad, zu erfüllen, werden die Entwicklung von Hochtemperatur-Leichtbauwerkstoffen sowie deren Herstellungs- und Verarbeitungstechnologien vorangetrieben. Ein großes Einsatzpotenzial weisen dabei intermetallische Titanaluminium-Legierungen, auch als TiAl-Legierungen oder Titanaluminide bezeichnet, auf Basis der γ-TiAl-Phase mit einer geringen Dichte und einer großen spezifischen Festigkeit bei hoher Temperatur auf. Aus dem Stand der Technik sind Titanaluminide als mehrphasige TiAl-Legierungen, deren komplexer Aufbau aus γ-TiAl, α₂-Ti₃Al und einem geringen Anteil an β₀-TiAl Phase besteht, bekannt. Durch gezielte Kombination von Wärmebehandlung und Warmumformung werden die mechanischen Eigenschaften der Legierungen optimiert, was vor allem auf den geringeren lamellaren Abstand innerhalb der α₂/γ-Kolonien zurückzuführen ist.

In der EP 2 386 663 A1 werden ein thermisch vergütetes Bauteil sowie ein Verfahren zur Herstellung des Bauteils aus einer TiAI-Basislegierung offenbart. Um homogene mechanische Eigenschaften, insbesondere eine hohe Duktilität und Kriechbeständigkeit bei großer Festigkeit und hoher Temperatur eines Werkstoffs, zu erreichen, wird in einem ersten Verfahrensschritt das Vormaterial isostatisch heißgepresst. In einem zweiten Verfahrensschritt wird das Rohteil einer Schnell-Massivumformung unterworfen. In einem nachfolgenden dritten Schritt erfolgt eine Feinkornausbildung mit den Phasen γ, β, α₂ durch Glühen im Bereich der eutektoiden Temperatur der Legierung. Das Bauteil wird zur Einstellung des Gefüges und der mechanischen Werkstoffeigenschaften in einem abschließenden Schritt mit endabmessungsnahen Dimensionen folgegeglüht und/oder stabilisierungsgeglüht.

Der notwendige Schritt des isostatischen Heißpressens, auch als HIP bezeichnet, dient dem Vermindern oder Entfernen innerer Porositäten. Das isostatische Heißpressen, das Glühen zur Feinkornausbildung sowie das Folgeglühen beziehungsweise das Stabilisierungsglühen verursachen einen großen Zeitaufwand und sind mit erhöhten Kosten verbunden.

Aus der DE 10 2007 051 499 A1 gehen ein Titan-Aluminium-Basis-Legierungswerkstoff für ein Gasturbinenbauteil, ein Verfahren zur Herstellung des Gasturbinenbauteils sowie ein Gasturbinenbauteil hervor. Der Werkstoff weist im Bereich der Raumtemperatur die Phasen β/B2-Ti, α₂-Ti₃Al und γ-TiAl mit einem Anteil der β/B2-Ti-Phase von maximal 5 Vol.-% sowie im Bereich der eutektoiden Temperatur die Phasen β/B2-Ti, α₂-Ti₃Al und γ-TiAl mit einem Anteil der β/B2-Ti -Phase von minimal 10 Vol.-% auf.
Das Verfahren zur Herstellung des Gasturbinenbauteils umfasst folgende Schritte: Bereitstellen eines Halbzeugs aus einem vorgenannten Werkstoff sowie Schmieden beziehungsweise Massivumformung des Halbzeugs bei einer Umformtemperatur im Bereich zwischen der um 50 K verminderten eutektoiden Temperatur und zuzüglich 100 K zur Alpha-Transus-Temperatur des Werkstoffs.

Aufgabe der vorliegenden Erfindung ist es, ein gegenüber dem Stand der Technik verbessertes Verfahren zur Herstellung von Bauteilen aus einer TiAl-Basislegierung zur Verfügung zu stellen. Das mit dem Verfahren hergestellte Bauteil soll aus einem Werkstoff mit homogenen mechanischen Eigenschaften, insbesondere einer hohen Kriechbeständigkeit bei hoher Festigkeit, speziell bei Hochtemperaturanwendungen, ausgebildet sein. Das Verfahren soll weniger kostenintensiv und weniger zeitaufwändig als die im Stand der Technik bekannten Verfahren sein, wobei das Bauteil mit endabmessungsnahen Dimensionen wirtschaftlich fertigbar sein soll.

Die Aufgabe wird durch ein erfindungsgemäßes Verfahren zur Herstellung eines Bauteils aus einer Titan-Aluminium-Basislegierung, insbesondere als Komponenten für Turboladereinheiten von Verbrennungsmotoren, gelöst. Nach der Konzeption der Erfindung weist das Verfahren folgende Schritte auf:
- Erwärmen von gegossenem Einsatzmaterial innerhalb des (α+β)-Phasenfeldes auf eine Temperatur, bei welcher die β-Phase mindestens 5 Vol.-% aufweist,
- Schmieden des erwärmten Einsatzmaterials zum Schmiederohling durch Schlagumformung mit einer Formänderungsgeschwindigkeit von mindestens 19 1/s, wobei der Schmiederohling nach dem Schmieden gratlos ausgebildet ist,
- Entnahme des Schmiederohlings aus dem Gesenk und kontrolliertes, gleichmäßiges Abkühlen, wobei der Schmiederohling nach der Abkühlung auf Raumtemperatur einen Anteil an β/B2-Ti-Phase von maximal 10 Vol. % aufweist, sowie
- Weiterverarbeitung des Schmiederohlings zum Endprodukt.

Das Einsatzmaterial wird als Halbzeug im gegossenen Zustand geschmiedet, wobei das Einsatzmaterial direkt aus dem Guss entnommen und im Schmiedevorgang weiterverarbeitet wird. Da zwischen dem gegossenen Zustand des Halbzeuges und dem Vorgang der Erwärmung keine weiteren Verarbeitungsschritte oder Verfahrensschritte, wie eine Wärmebehandlung, erforderlich sind, wird die Prozesskette der Herstellung des Bauteils im Vergleich zum Stand der Technik stark verkürzt.
Infolge der gezielten Vorwärmung im (α + β)-Phasenfeld wird eine unkontrollierte Kornvergröberung innerhalb des Einsatzmaterials während der Vorwärmzeit vermieden, zudem wird für die anschließende Umformung ein hoher Volumenanteil an ungeordneter, duktiler β-Phase eingestellt. Der hohe Volumenanteil an ungeordneter, duktiler β-Phase gewährleistet eine gute Verformbarkeit.

Bei der Schlagumformung mit einer Formänderungsgeschwindigkeit von ≤ 19 1/s wird das erwärmte Einsatzmaterial mit einer sehr hohen Geschwindigkeit umgeformt. Das Einsatzmaterial wird dabei bevorzugt mit einer Stößelgeschwindigkeit von ≥ 1,4 m/s geschmiedet.
Die Formänderungsgeschwindigkeit ergibt sich aus der Änderung der Abmessungen des Bauteils pro Zeiteinheit, das heißt aus dem Verhältnis der Abmessung des Bauteils nach dem jeweiligen Umformvorgang zur Abmessung des Bauteils vor dem Umformvorgang pro Zeiteinheit beziehungsweise als mittlere Formänderungsgeschwindigkeit aus der Abmessung des Schmiederohlings nach dem Schmieden im Verhältnis zur Abmessung des Bauteils vor dem Schmieden pro Zeit.
Zur Bestimmung der Formänderungsgeschwindigkeit wird der sogenannte Umformgrad als natürlicher Logarithmus des Formänderungsverhältnisses cp= In (h₁/h₂) herangezogen, wobei unter h₁ die Abmessung nach der Umformung und unter h₂ die Abmessung vor der Umformung zu verstehen sind. Da die Formänderung des Bauteils nicht nur in einer Richtung erfolgt, wird für die Berechnung des Formänderungsverhältnisses die größte der Formänderungen berücksichtigt.
Die als 1. Ableitung der Formänderung nach der Zeit definierte Formänderungsgeschwindigkeit ist dabei von der Geschwindigkeit des umformenden Werkzeuges, auch als Stößelgeschwindigkeit bezeichnet, beziehungsweise der die Umformung bewirkenden Umformkraft abhängig, welche wiederum durch die Umformmaschine gegeben ist: ϕ' = 1/h·dh/dt = v/h, wobei h die momentane Abmessung beziehungsweise Höhe des umzuformenden Bauteils darstellt.
Bei Umformmaschinen mit einem sich bewegenden Werkzeug, welches direkt auf das umzuformende Bauteil einwirkt, entspricht die Geschwindigkeit des umformenden Werkzeuges der Werkzeuggeschwindigkeit, welche durch die Umformmaschine bestimmt wird.

Bei herkömmlichen mit Grat geschmiedeten Bauteilen wird überschüssiges Material aus der Schmiedeform gepresst. Anschließend wird der aus dem überschüssigen Material gebildete Grat, beispielsweise durch Stanzen, entfernt. Das Bauteil wird entgratet.
Das erfindungsgemäße gratlose Schmieden erspart im Vergleich zu Verfahren aus dem Stand der Technik zum einen weitere Verfahrensschritte der Nachbearbeitung oder der Endbearbeitung des Schmiederohlings bis hin zum Endprodukt. Infolge des mit sehr geringer Wandstärke ausgebildeten Übergangs vom eigentlichen Schmiedebauteil zum Grat weisen Bauteile aus TiAl-Werkstoffen starke Versprödungen in der Übergangszone auf, welche sich teilweise und unkontrolliert im Schmiedebauteil fortsetzen. Die gratlose Ausbildung des Schmiederohlings verhindert somit zum anderen den Nachteil der Entstehung starker Versprödungen.

Im Anschluss an den kontrollierten, gleichmäßigen Vorgang der Abkühlung des Schmiederohlings auf Raumtemperatur ist das Gefüge des Werkstoffs des Bauteils mit den mechanischen Werkstoffeigenschaften bereits derart eingestellt, dass vorteilhaft kein weiterer Verfahrensschritt zur Veränderung des Gefüges notwendig ist. Unter einer kontrollierten, gleichmäßigen Abkühlung ist ein Verfahrensschritt oder Vorgang zu verstehen, bei welchem der Schmiederohling nach dem Vorgang des Schmiedens ohne Zugluft gleichmäßig bevorzugt an der Atmosphäre abgekühlt wird. Zum Abkühlen wird der Schmiederohling lediglich der Luft der Atmosphäre ausgesetzt, anstelle in einen beheizten Ofen oder ähnliches verbracht zu werden. Je nach Größe der Bauteile kann zum Abkühlen auch Druckluft verwendet werden.

Nach der Schlagumformung des erwärmten Einsatzmaterials mit einer Formänderungsgeschwindigkeit von mindestens 19 1/s und dem Abkühlen des Schmiederohlings auf Raumtemperatur, bevorzugt an Luft, weist dieser ein Gefüge auf, welches aus lamellaren α₂/γ-Kolonien ausgebildet ist, an deren Koloniegrenzen β-Phase vorliegt. Der Anteil an β-Phase liegt dabei deutlich unter 15 Vol.-%. Das Auftreten von kornfeinenden Rekristallisationsprozessen ist nicht signifikant. Ebenfalls tritt nur ein insignifikant kleiner Anteil an globularer γ-Phase entlang der α2/γ-Koloniegrenzen auf.
Diese vorteilhaften Eigenschaften des Gefüges des erfindungsgemäß hergestellten, abgekühlten Bauteils werden überraschenderweise erst bei einer Umformung mit einer Formänderungsgeschwindigkeit von ≥19 1/s erreicht.

Nach einer bevorzugten Ausgestaltung der Erfindung wird der Schmiederohling nach dem Abkühlen auf Raumtemperatur durch spanabhebende oder mittels anderer Verfahren, wie chemische Abtragungsverfahren, in seine Endform gebracht. Von Vorteil ist, dass zusätzliche Verfahrensschritte zwischen der Abkühlung und dem Verbringen des Schmiederohlings in seine Endform entfallen können.

Das Endprodukt ist bevorzugt als ein rotationssymmetrisches Bauteil ausgebildet, wobei das Verhältnis von Höhe zu größtem Außendurchmesser vorteilhaft im Bereich von 0,8 bis 1,1 liegt. Die Höhe des Bauteils weist bevorzugt Werte im Bereich von 50 mm bis 55 mm auf.

Nach einer vorteilhaften Ausgestaltung der Erfindung liegt das Einsatzmaterial vor dem Verfahrensschritt des Erwärmens im isostatisch heißgepressten Zustand vor. Das Einsatzmaterial wurde folglich gegossen und anschließend isostatisch heißgepresst.

Nach einer Weiterbildung der Erfindung wurde das Einsatzmaterial gegossen, isostatisch heißgepresst sowie vorverformt. Das Einsatzmaterial liegt folglich in einem gegossenen, isostatisch heißgepressten und vorverformten Zustand vor, bevor es dem Verfahrensschritt der Erwärmung zugeführt wird.

Nach einer bevorzugten Ausgestaltung der Erfindung wird als Einsatzmaterial pulvermetallurgisches Vormaterial verwendet, welches nach dem Sintern bevorzugt in Stangenform vorliegt und zur Weiterverarbeitung in vorbestimmte Abschnittslängen unterteilt und damit gekürzt wird.

Das Einsatzmaterial weist vorteilhaft folgende chemische Zusammensetzung in Gew.-% auf:

| | | | |
|---|---|---|---|
| - Aluminium (Al) | 26,00 | bis | 33,00 |
| - Niob (Nb) | 2,00 | bis | 12,00 |
| - Tantal (Ta) | | bis | 10,00 |
| - Molybdän (Mo) | 1,00 | bis | 8,00 |
| - Eisen (Fe) | | bis | 4,00 |
| - Chrom (Cr) | | bis | 4,00 |
| - Vanadium (V) | | bis | 3,00 |
| - Mangan (Mn) | | bis | 2,00 |
| - Bor (B) | 0,02 | bis | 0,05 |
| - Silicium (Si) | | bis | ..1,00 |
| - Zirconium (Zr) | | bis | 1,00 |
| - Kohlenstoff (C) | | bis | ..0,50 |

Nach einer weiteren vorteilhaften Ausgestaltung der Erfindung erfolgt der Vorgang des Schmiedens bei einer Temperatur zwischen 1.100 °C und 1.400 °C, wobei der Bereich der Temperatur zwischen 1.260 °C und 1.360 °C besonders bevorzugt wird.

Während des erfindungsgemäßen Verfahrens wird das erwärmte Einsatzmaterial bevorzugt mittels Gesenkschmieden zum Schmiederohling umgeformt. Der Vorgang des Gesenkschmiedens erfolgt vorteilhaft einstufig in einem entsprechend ausgeführten Gesenk. Dieser Vorgang kann alternativ, aber auch mehrstufig erfolgen.

Besonders vorteilhaft ist es, dass das Gesenk dabei eine Temperatur im Bereich von 140 °C bis 250 °C aufweist. Das Gesenk ist folglich nur mäßig erwärmt, wobei die Temperatur des Gesenkes deutlich geringer ist als die beim Isothermschmieden beziehungsweise Hot-Die-Schmieden übliche Temperatur. Beim Isothermschmieden wird das Werkzeug beziehungsweise Gesenk annähernd auf die Temperatur des Schmiederohlings aufgeheizt, sodass bei Schmiedetemperaturen von etwa 1.300 °C auch das Gesenk eine Temperatur von etwa 1.300 °C aufweist. Die hohen Temperaturen der Werkzeuge erfordern jedoch den Einsatz hochschmelzender Werkstoffe für die Werkzeuge, was das Verfahren äußerst unwirtschaftlich macht.

Nach einer Weiterbildung der Erfindung wird das erwärmte Einsatzmaterial beim Vorgang des Gesenkschmiedens mit einer Kraft im Bereich von 140 t bis 1.000 t umgeformt. Die aufzubringende Kraft ist dabei von der Schmiedegeometrie abhängig.

Die vorteilhafte Ausgestaltung der Erfindung ermöglicht die Verwendung des nach dem erfindungsgemäßen Verfahren hergestellten Bauteils als Komponente für Turboladereinheiten von Verbrennungsmotoren, wobei das Bauteil rotationssymmetrisch ausgebildet ist und ein Verhältnis von Höhe zu größtem Außendurchmesser von 0,8 bis 1,1 aufweist.

Das erfindungsgemäße Verfahren weist zusammenfassend folgende Vorteile auf:
- nach dem Schmiedeverfahren sind die angestrebten mechanischen Werkstoffeigenschaften eingestellt, sodass keine weitere Wärmebehandlung des Schmiederohlings oder des fertigen Bauteils mehr notwendig ist, was im Vergleich zu Verfahren aus dem Stand der Technik zu einer deutlichen Einsparung von aufzuwendender Energie führt,
- der sehr kurze und kompakte Prozess zur Einstellung der mechanischen Werkstoffeigenschaften weist nur eine geringe Anzahl an Verfahrensschritten auf, was zu deutlich geringeren Anfälligkeiten in Bezug auf Schwankungen innerhalb des Prozesses im Vergleich zum Stand der Technik führt,
- die sehr kurze Prozesskette ist zudem kostengünstig und wenig anfällig in Bezug auf Prozessstörungen.

Weitere Einzelheiten, Merkmale und Vorteile der Erfindung ergeben sich aus der nachfolgenden Beschreibung mit Bezugnahme auf die zugehörigen Zeichnungen. Es zeigen:
- Fig. 1:: Schaubild einer Gefügeausbildung von Titan-Aluminium-Basislegierungen abhängig von der Temperatur und der Aluminiumkonzentration,
- Fig. 2a:: Gefügestruktur eines TiAl-Bauteils nach dem Schmiedevorgang mit einer geringen Formänderungsgeschwindigkeit,
- Fig. 2b:: Gefügestruktur eines lediglich gegossenen und isostatisch heißgepressten TiAI-Bauteils,
- Fig. 2c:: Gefügestruktur eines TiAI-Bauteils nach dem Schmiedevorgang mit einer hohen Formänderungsgeschwindigkeit,
- Fig. 3:: Einfluss der Gefügestruktur auf die statischen mechanischen Eigenschaften anhand der Abhängigkeit der Streckgrenze R_{p0,2} sowie der Dehnung von der Temperatur und
- Fig. 4a, 4b:: Ausführungsformen eines Schmiedebauteils.

In Fig. 1 ist ein Schaubild einer Gefügeausbildung von Titan-Aluminium-Basislegierungen abhängig von der Temperatur und der Aluminiumkonzentration dargestellt.

Um homogene, mechanische Eigenschaften, insbesondere hohe Kriechbeständigkeit bei hoher Festigkeit eines Werkstoffs, speziell bei Hochtemperaturanwendungen, zu erreichen, wird das Einsatzmaterial im direkten Gusszustand einer Umformung unterworfen.

Das Einsatzmaterial kann dabei als Stange gegossen werden, welche im Anschluss auf das gewünschte Außenmaß abgedreht werden kann. Nach dem Ablängen auf eine vorbestimmte Länge wird das Einsatzmaterial mit einer Formänderungsgeschwindigkeit ≥ 19 1/s umgeformt.
Nach einem kontrollierten Vorgang der Abkühlung ist das Gefüge des Werkstoffs mit den gewünschten mechanischen Werkstoffeigenschaften eingestellt. Der Schmiederohling wird nach dem Schmiedeverfahren mit einer Formänderungsgeschwindigkeit ≥ 19 1/s ohne zusätzliche Verfahrensschritte, wie Wärmebehandlungen, durch spanabhebende oder chemische Verfahren zum Endprodukt weiterverarbeitet.

Bevor das Einsatzmaterial, auch als Rohmaterial oder Preform bezeichnet, geschmiedet beziehungsweise der Schlagumformung zugeführt wird, wird es im (α+β)-Phasenfeld gemäß Fig. 1 vorgewärmt. Während des Vorgangs des Vorwärmens wird die Temperatur derart eingestellt, dass ein Volumenanteil der β-Phase von mindestens 5 Vol.-% erreicht wird, um während der Vorwärmzeit unkontrollierte Kornvergröberung zu vermeiden. Das Einsatzmaterial wird dabei auf eine Temperatur ≥ 1.320 °C erwärmt.

Auf die Verwendung einer Schutzschicht auf Oxidbasis, welche herkömmlich zum Schutz des Grundmaterials vor einer Aufoxidierung während der Erwärmungsphase verwendet wird, oder Ähnlichem wird verzichtet, da zum einen eine derart ausgebildete Schutzschicht zudem das Grundmaterial während der Abkühlungsphase thermisch isoliert, sodass der Grundkörper im Vergleich zur Ausbildung ohne die Schutzschicht deutlich langsamer abkühlt. Zur optimalen Einstellung der Gefügeeigenschaften bedarf es jedoch einer vorgegebenen Abkühlungsrate bei vorhandenen Umgebungsbedingungen. Zum anderen wächst die Oxidschicht durch das zeitlich sehr kurze Verfahren mit wenigen Schritten im Vergleich zu aus dem Stand der Technik bekannten Verfahren mit etwa 800 µm nur sehr wenig an und ist zu vernachlässigen.

Anschließend wird das auf eine Temperatur von etwa 1.260 °C bis 1.360 °C erwärmte Einsatzmaterial zum Beispiel durch Schlagumformung mittels Gesenkschmieden umgeformt. Die Formänderungsgeschwindigkeit liegt dabei im Bereich von 19 1/s bis 50 1/s. Der Verfahrensschritt des Gesenkschmiedens erfolgt in ein entsprechend ausgeführtes Gesenk, welches eine Temperatur im Bereich von 140 °C bis 250 °C aufweist. Je nach Größe und Geometrie des umzuformenden Bauteils erfolgt der Vorgang des Schmiedens einstufig oder mehrstufig. Die von der Schmiedegeometrie abhängige Schmiedekraft zur Umformung liegt dabei im Bereich von 140 t bis 1.000 t.
Nach Beendigung des Schmiedevorgangs wird der Schmiederohling dem Gesenk entnommen und an Umgebungsluft gleichmäßig und kontrolliert abgekühlt. Das Abkühlen des Schmiederohlings erfolgt gemäß Fig. 1 bei einer konstanten Zusammensetzung des Werkstoffs und durchläuft verschiedene Phasen.

Nach der Abkühlung des Schmiederohlings auf Raumtemperatur weist dieser ein Gefüge auf, welches aus lamellaren α₂/γ-Kolonien ausgebildet ist, an deren Koloniegrenzen β-Phase vorliegt. Der Anteil an β-Phase beträgt dabei deutlich unter 15 Vol.-%.

Die Fig. 2a und die Fig. 2c zeigen vergleichend Gefügestrukturen eines TiAl-Bauteils nach dem Schmiedevorgang. Aus Fig. 2a geht dabei die Struktur eines mit einer geringen Formänderungsgeschwindigkeit geschmiedeten Bauteils hervor, während Fig. 2c die Struktur eines mit einer hohen Formänderungsgeschwindigkeit geschmiedeten Bauteils offenbart. Die Gefügestruktur aus Fig. 2a zeigt eine geringe bis keine ausgebildete Textur. Die Gefügestruktur aus Fig. 2c weist dagegen eine deutlich ausgeprägte Textur auf.

Insbesondere in Bereichen höherer Umformgrade des Schmiederohlings ist der Einfluss der Formänderungsgeschwindigkeit gemäß Fig. 2c ersichtlich. Das Auftreten von kornfeinenden Rekristallisationsprozessen ist nicht signifikant. Ebenfalls tritt nur ein insignifikant kleiner Anteil an globularer γ-Phase entlang der α₂/γ-Koloniegrenzen auf.
Der Anteil an γ-Phase in den α₂/γ-Kolonien sowie in der die Kolonien umgebenden β-Phase und der Lamellenabstand in den α₂/γ-Kolonien sind nahe am thermodynamischen Gleichgewicht. Das Gefüge ist im Bauteileinsatz thermisch stabil. Der Anteil an globularen γ-Körnern an den Koloniegrenzen ist mit 0 bis maximal 3 Vol.-% nicht signifikant und hat somit keinen negativen Einfluss auf die Kriechfestigkeit im Hochtemperatureinsatz.

Die mechanischen Eigenschaften des nach dem Verfahren hergestellten TiAl-Bauteils werden durch die Ausprägung und den Lamellenabstand der α₂/γ-Kolonien mit weniger als 1 µm sowie den Anteil an β-Phase bestimmt. Der Wert der Kriechfestigkeit des Schmiederohlings liegt dabei beispielsweise über dem Wert eines Guss/HIP-Ausgangsmaterials.

Aus dem Vergleich von Fig. 2b und Fig. 2c wird die durch den Schmiedevorgang gezielt veränderte Gefügestruktur des TiAI-Bauteils sichtbar. Während aus der Fig. 2c, wie bereits erwähnt, die Gefügestruktur nach dem Schmiedevorgang mit einer hohen Formänderungsgeschwindigkeit hervorgeht, zeigt Fig. 2b die Gefügestruktur eines lediglich gegossenen und isostatisch heißgepressten TiAI-Bauteils.
In Fig. 3 ist der Einfluss der Gefügestruktur auf die statischen mechanischen Eigenschaften anhand der Abhängigkeit der Streckgrenze R_{p0,2} sowie der Dehnung von der Temperatur dargestellt. Die Gefügestrukturen entsprechen dabei zum einen der Struktur nach dem Schmiedevorgang mit einer hohen Formänderungsgeschwindigkeit gemäß Fig. 2c sowie der Struktur des lediglich gegossenen und isostatisch heißgepressten TiAl-Bauteils gemäß Fig. 2b.
Aus Fig. 3 wird deutlich, dass das mit einer hohen Formänderungsgeschwindigkeit geschmiedete Bauteil eine wesentlich höhere Streckgrenze R_{p0,2} aufweist als das gegossene, isostatisch heißgepresste und ungeschmiedete Bauteil, was anhand der oberen durchgezogenen Linie und der darunter angeordneten gestrichelten Linie erkennbar ist.
Zudem wird aus Fig. 3 der signifikante Unterschied der Abhängigkeit der Dehnung der unterschiedliche Strukturen aufweisenden Bauteile von der Temperatur deutlich. Während die Unterschiede der Dehnung bis zu einer Temperatur von etwa 700 °C noch gering sind, steigen diese bei Temperaturen oberhalb von 700 °C sehr stark an. Der Unterschied der Dehnung bei verschiedenen Gefügestrukturen nimmt mit zunehmender Temperatur stark zu, wobei die Dehnung beim geschmiedeten Bauteil stets geringer ist als beim ungeschmiedeten Bauteil.

Die Fig. 4a und 4b zeigen alternative Ausführungsformen des mit dem erfindungsgemäßen Verfahren hergestellten rotationssymmetrischen Schmiedebauteils.
Die TiAI-Bauteile sind als Komponenten für Turboladereinheiten von Verbrennungsmotoren ausgebildet. Das Bauteil aus Fig. 4a weist einen größten Außendurchmesser von 48 mm und eine Höhe von 53 mm auf. Die in Fig. 4b gezeigte Komponente ist mit einem größten Durchmesser von etwa 66 mm und einer Höhe von etwa 55 mm ausgebildet. Die Angaben der Zahlenwerte sind als Beispiele zu verstehen. Die Herstellung kann ebenso auf Bauteile mit wesentlich größeren Abmessungen übertragen werden.

## Patentansprüche

1. Verfahren zur Herstellung eines Bauteils aus einer Titan-Aluminium-Basislegierung, insbesondere als Komponenten für Turboladereinheiten von Verbrennungsmotoren, aufweisend folgende Schritte:
- Erwärmen von gegossenem Einsatzmaterial innerhalb des (α+β)-Phasenfeldes auf eine Temperatur, bei welcher die β-Phase mindestens 5 Vol.-% aufweist,
- Schmieden des erwärmten Einsatzmaterials zum Schmiederohling durch Schlagumformung mit einer Formänderungsgeschwindigkeit von mindestens 19 1/s, wobei der Schmiederohling nach dem Schmieden gratlos ausgebildet ist,
- Entnahme des Schmiederohlings aus dem Gesenk und kontrolliertes, gleichmäßiges Abkühlen, wobei der Schmiederohling nach der Abkühlung auf Raumtemperatur einen Anteil an β/B2-Ti-Phase von maximal 10 Vol.-% aufweist, sowie
- Weiterverarbeitung des Schmiederohlings zum Endprodukt.

2. Verfahren nach Anspruch 1, **dadurch gekennzeichnet, dass** das Endprodukt ein rotationssymmetrisches Bauteil ist.

3. Verfahren nach Anspruch 2, **dadurch gekennzeichnet, dass** das rotationssymmetrische Bauteil ein Verhältnis von Höhe zu größtem Außendurchmesser von 0,8 bis 1,1 aufweist.

4. Verfahren nach einem der Ansprüche 1 bis 3, **dadurch gekennzeichnet, dass** das Einsatzmaterial im isostatisch heißgepressten Zustand vorliegt.

5. Verfahren nach Anspruch 4, **dadurch gekennzeichnet, dass** das Einsatzmaterial im vorverformten Zustand vorliegt.

6. Verfahren nach einem der Ansprüche 1 bis 3, **dadurch gekennzeichnet, dass** das als Einsatzmaterial pulvermetallurgisches Vormaterial verwendet wird.

7. Verfahren nach einem der Ansprüche 1 bis 6, **dadurch gekennzeichnet, dass** das Einsatzmaterial folgende chemische Zusammensetzung in Gew.-% aufweist:
| | | | |
|---|---|---|---|
| - Aluminium (Al) | 26,00 | bis | 33,00 |
| - Niob (Nb) | 2,00 | bis | 12,00 |
| - Tantal (Ta) | | bis | 10,00 |
| - Molybdän (Mo) | 1,00 | bis | 8,00 |
| - Eisen (Fe) | | bis | 4,00 |
| - Chrom (Cr) | | bis | 4,00 |
| - Vanadium (V) | | bis | 3,00 |
| - Mangan (Mn) | | bis | 2,00 |
| - Bor (B) | 0,02 | bis | 0,05 |
| - Silicium (Si) | | bis | ..1,00 |
| - Zirconium (Zr) | | bis | 1,00 |
| - Kohlenstoff (C) | | bis | ..0,50 |

8. Verfahren nach einem der Ansprüche 1 bis 7, **dadurch gekennzeichnet, dass** das erwärmte Einsatzmaterial mittels Gesenkschmieden zum Schmiederohling umgeformt wird.

9. Verfahren nach Anspruch 8, **dadurch gekennzeichnet, dass** das Gesenk eine Temperatur im Bereich von 140 °C bis 250 °C aufweist.

## Claims

1. Method for producing a component from a titanium-aluminium base alloy, in particular as component parts for turbocharger units of internal combustion engines, comprising the following steps:
- heating cast starting material within the (α+β) phase region to a temperature at which the β phase comprises at least 5% by volume,
- forging the heated starting material into the forged blank by means of impact forming at a rate of form change of at least 19 1/s, wherein the forged blank has no burr after the forging,
- removing the forged blank from the die and cooling the forged blank in a controlled, uniform manner, wherein after the cooling to room temperature the forged blank has a proportion of β/B2 Ti phase of at most 10% by volume, and
- further processing the forged blank into the final product.

2. Method according to Claim 1, **characterized in that** the final product is a rotationally symmetrical component.

3. Method according to Claim 2, **characterized in that** the rotationally symmetrical component has a ratio of height to greatest outside diameter of 0.8 to 1.1.

4. Method according to one of Claims 1 to 3, **characterized in that** the starting material is in the hot isostatically pressed state.

5. Method according to Claim 4, **characterized in that** the starting material is in the preformed state.

6. Device according to one of Claims 1 to 3, **characterized in that** a powder-metallurgical preliminary material is used as the starting material.

7. Method according to one of Claims 1 to 6, **characterized in that** the starting material has the following chemical composition in % by weight:
| | | | |
|---|---|---|---|
| - aluminium (Al) | 26.00 | to | 33.00 |
| - niobium (Nb) | 2.00 | to | 12.00 |
| - tantalum (Ta) | | to | 10.00 |
| - molybdenum (Mo) | 1.00 | to | 8.00 |
| - iron (Fe) | | to | 4.00 |
| - chromium (Cr) | | to | 4.00 |
| - vanadium (V) | | to | 3.00 |
| - manganese (Mn) | | to | 2.00 |
| - boron (B) | 0.02 | to | 0.05 |
| - silicon (Si) | | to | ..1.00 |
| - zirconium (Zr) | | to | 1.00 |
| - carbon (C) | | to | ..0.50 |

8. Method according to one of Claims 1 to 7, **characterized in that** the heated starting material is formed into the forging blank by means of die forging.

9. Method according to Claim 8, **characterized in that** the die has a temperature in the range from 140°C to 250°C.

## Revendications

1. Procédé de fabrication d'une pièce à partir d'un alliage à base de titane-aluminium, en particulier d'un composant pour des turbocompresseurs de moteurs à combustion interne, présentant les étapes suivantes :
- chauffage du matériau de mise en oeuvre coulé à l'intérieur du champ de phases (α+β) à une température à laquelle la phase β représente au moins 5 % en volume ;
- forgeage du matériau de mise en oeuvre chauffé pour obtenir une ébauche de forge par déformation par percussion à une vitesse de déformation d'au moins 19 1/s, l'ébauche de forge étant exempte de bavures après le forgeage ;
- prélèvement de l'ébauche de forge de la matrice et refroidissement contrôlé et régulier, l'ébauche de forge présentant après le refroidissement à la température ambiante une part maximale de phase β/B2-Ti de 10 % en volume ;
- poursuite du traitement de l'ébauche de forge pour obtenir le produit fini.

2. Procédé selon la revendication 1, **caractérisé en ce que** le produit fini est une pièce à symétrie de révolution.

3. Procédé selon la revendication 2, **caractérisé en ce que** la pièce à symétrie de révolution présente un rapport hauteur sur diamètre extérieur maximal de 0,8 à 1,1.

4. Procédé selon l'une des revendications 1 à 3, **caractérisé en ce que** le matériau de mise en oeuvre est fourni à l'état pressé isostatiquement à chaud.

5. Procédé selon la revendication 4, **caractérisé en ce que** le matériau de mise en oeuvre est fourni à l'état prédéformé.

6. Procédé selon l'une des revendications 1 à 3, **caractérisé en ce que** l'on utilise comme matériau de mise en oeuvre une matière première de métallurgie des poudres.

7. Procédé selon l'une des revendications 1 à 6, **caractérisé en ce que** le matériau de mise en oeuvre présente la composition chimique suivante en % en poids :
| | | | |
|---|---|---|---|
| - aluminium (Al) | 26,00 | à | 33,00 |
| - niobium (Nb) | 2,00 | à | 12,00 |
| - tantale (Ta) | | jusqu'à | 10,00 |
| - molybdène (Mo) | 1,00 | à | 8,00 |
| - fer (Fe) | | jusqu'à | 4,00 |
| - chrome (Cr) | | jusqu'à | 4,00 |
| - vanadium (V) | | jusqu'à | 3,00 |
| - manganèse (Mn) | | jusqu'à | 2,00 |
| - bore (B) | 0,02 | à | 0,05 |
| - silicium (Si) | | jusqu'à | ..1,00 |
| - zirconium (Zr) | | jusqu'à | 1,00 |
| - carbone (C) | | jusqu'à | ..0,50 |

8. Procédé selon l'une des revendications 1 à 7, **caractérisé en ce que** le matériau de mise en oeuvre chauffé est transformé en ébauche de forge par matriçage.

9. Procédé selon la revendication 8, **caractérisé en ce que** la matrice présente une température dans la plage de 140 °C à 250 °C.
